# EUROPÄISCHE PATENTSCHRIFT

(11) **EP 1 187 701 B1**
(45) Veröffentlichungstag und Bekanntmachung des Hinweises auf die Patenterteilung: **22.01.2003**
(21) Anmeldenummer: 00929535.3
(22) Anmeldetag: 17.05.2000
(51) Int. Cl.: B24D 3/18, B24D 3/28, B24D 3/34, B24D 5/02, B24B 3/54

(54) **SCHLEIFSCHEIBE, SCHLEIFSYSTEM UND VERFAHREN ZUM SCHLEIFEN EINES MESSERS**
GRINDING WHEEL, GRINDING SYSTEM AND METHOD FOR GRINDING A BLADE
MEULE, SYSTEME D'AFFUTAGE ET PROCEDE POUR AFFUTER UNE LAME

(30) Priorität: 18.06.1999 DE 19928022; 28.01.2000 DE 10003707
(43) Veröffentlichungstag der Anmeldung: 20.03.2002
(73) Patentinhaber: Voith Paper Patent GmbH, 89522 Heidenheim (DE)
(72) Erfinder: SCHOOF, Ulrich, D-40591 Düsseldorf (DE); REIMANN, Stefan, D-41469 Neuss (DE); REH, Bernd, D-40239 Düsseldorf (DE)
(74) Vertreter: Jantsch, Sigrid
(86) Internationale Anmeldenummer: EP0004450
(87) Internationale Veröffentlichungsnummer: WO00078505

(56) Entgegenhaltungen:
- WO-A-98/15387
- WO-A-99/06500

## Beschreibung

Die Erfindung betrifft eine Schleifscheibe und ein Schleifsystem mit Schleifscheiben zum Schleifen eines Messers, in dessen Oberfläche mittels eines plasmagestützten Verfahrens Fremdionen eingelagert sind, sowie ein Verfahren zum Schleifen eines derartigen Messers unter Verwendung von Schleifscheiben.

### Stand der Technik

in Längsschneide- und Querschneidemaschinen zum Schneiden von Papier- oder Kartonbahnen, Kunststoff- oder Metallfolien werden bekannterweise Messer aus Stahl eingesetzt, deren Oberfläche zur Erhöhung der Standzeiten veredelt ist. Längsschneidevorrichtungen für Bahnen enthalten bekannterweise paarweise angeordnete Kreismesser, wobei jeweils ein Kreismesserpaar die Bahn in Längsrichtung durchtrennt. Querschneidemaschinen zur Herstellung von einzelnen Bögen aus einer Materialbahn enthalten eine Querschneidevorrichtung mit zwei Messertrommeln, die auf ihrer Mantelfläche jeweils mit einem oder mehreren über die Trommellänge erstreckenden Quermessern bestückt sind.

In der deutschen Patentanmeldung 198 40 950 ist ein besonders vorteilhaftes Messer zum Schneiden laufender Materialbahnen beschrieben, das einen Messerkörper mit einer Schneidkante aus Stahl aufweist, wobei zumindest in die Oberfläche der Schneidkante mittels eines plasmagestützten Verfahrens Fremdionen mit einer Eindringtiefe zwischen 50 µm und 500 µm, vorzugsweise 100 µm bis 200 µm, eingelagert sind. Die Dotierung mit Fremdionen im Metallgitter bewirkt eine für das Schneiden optimale Verbesserung der Härte, ohne dass der Stahl zu spröde wird oder die Duktilität beeinflußt wird.

### Darstellung der Erfindung

In der Praxis hat es sich gezeigt, dass derartige Messer mit den bekannten Schleifscheiben und Schleifverfahren nur unbefriedigend geschliffen werden können, insbesondere brechen die Schneidkanten beim Schleifen aus.

Der Erfindung liegen daher die Aufgaben zugrunde, eine Schleifscheibe, ein Schleifsystem und ein Schleifverfahren bereitzustellen, mit dem sich die in der deutschen Patentanmeldung 198 40 950 beschriebenen Messer mit hoher Qualität schleifen lassen.

Die erste Aufgabe wird mit einer Schleifscheibe gelöst, die als Schleifmittel Siliziumkarbid in einer Korngröße zwischen 100 Mesh und 500 Mesh enthält, das in einem Bindemittel auf Keramikbasis mit Aluminiumsilikat eingelagert ist, dessen Porenvolumen 45 bis 70 Volumenprozent beträgt, wobei die Schleifmittelkömer in der porigen Aluminiumsilikatbindung thermisch ausgehärtet gebunden sind und die Konzentration des Schleifmittels in der Schleifscheibe mehr als ein Volumenprozent beträgt.

Bevorzugt beträgt die Konzentration des Schleifmittels in der Schleifscheibe 30 bis 55 Volumenprozent.

Das Schleifsystem zur Lösung der zweiten Aufgabe enthält eine erste Schleifscheibe zum Vorschleifen mit dem vorstehend beschriebenen Merkmalen und eine zweite Schleifscheibe zum Polieren der Schneidkante des Messers, die als Schleifmittel Edelkorund in einer Komgröße zwischen 400 Mesh und 800 Mesh, bevorzugt mit einer mittlerer Korngröße zwischen 500 Mesh und 700 Mesh, insbesondere ca. 600 Mesh, enthält.

Bevorzugt enthält die zweite Schleifscheibe zum Polieren ein Schleifmittel, das in einem Bindemittel aus einem Mehrkomponenten-Kunstharz, bevorzugt auf Phenolharzbasis, mit einer Konzentration von mehr als einem Volumenprozent, bevorzugt 30 bis 50 Volumenprozent, eingelagert ist, und polieraktive Füllstoffe mit einem Volumenanteil zwischen 3 % und 10 %.

Das Verfahren zum Schleifen eines Messers, zur Lösung der dritten Aufgabe wird so durchgeführt, daß das Messer mit einer Schleifscheibe gemäß einem der Patentansprüche 1 oder 2 mit einer Schleifgeschwindigkeit von 5 m/s bis 15 m/s, vorzugsweise 10 m/s, geschliffen wird.

Bevorzugt wird das Messer zunächst mit einer Schleifscheibe gemäß einem der Patentansprüche 1 oder 2 mit einer Schleifgeschwindigkeit von 5 m/s bis 15 m/s, vorzugsweise ca. 10 m/s, vorgeschliffen. Anschließend wird mit der zweiten Schleifscheibe gemäß einem der Patentansprüche 3 oder 4 mit einer Schleifgeschwindigkeit von 20 m/s bis 30 m/s, vorzugsweise ca. 25 m/s, poliert.

### Wege zur Ausführung der Erfindung

Das Schleifsystem nach der Erfindung enthält zwei verschiedene Schleifscheiben in verschiedenen Zusammensetzungen. Die erste Schleifscheibe dient zum Vorschleifen der Messer, die zweite Schleifscheibe zum Polieren der Schneidkanten.

Beide Schleifscheiben weisen einen Außendurchmesser zwischen 100 mm und 500 mm auf und enthalten eine angepaßte Aufnahmebohrung mit einem Durchmesser zwischen 20 mm und 150 mm, so dass sie in den bekannten Schleifmaschinen eingesetzt werden können. Die Dicke der Schleifscheiben beträgt zwischen 8 mm und 40 mm.

Die erste Schleifscheibe für den Vorschliff enthält als Schleifmittel Siliziumkarbid in einer Korngröße zwischen 100 Mesh und 500 Mesh, bevorzugt beträgt die mittlere Komgröße ca. 220 Mesh. Das Schleifmittel ist in ein Bindemittel auf Keramikbasis mit Aluminiumsilikat eingelagert. Die Schleifmittelkörner sind in diese porige Aluminiumsilikatbindung thermisch ausgehärtet gebunden .Die Aushärtungstemperatur beträgt 800 °C -1500 °C. Das Porenvolumen beträgt bevorzugt 45 - 70 %. Die Konzentration des Schleifmittels in der Schleifscheibe beträgt mehr als 1 Volumenprozent, bevorzugt 30 - 55 Vol.-%.

Die zweite Schleifscheibe zum Polieren der Schneidkanten enthält als Schleifmittel Edelkorund in einer Korngröße zwischen 400 Mesh und 800 Mesh, bevorzugt beträgt die mittlere Korngröße zwischen 500 Mesch und 700 Mesh, insbesondere ca. 600 Mesh. Das Schleifmittel ist in einem Bindemittel aus einem Mehrkomponenten-Kunstharz, bevorzugt auf Phenolharzbasis, eingelagert. Die Konzentration des Schleifmittels in dem Kunstharz beträgt mehr als 1 Volumenprozent, bevorzugt 30 - 50 %. Das Schleifmittel enthält polieraktive Füllstoffe mit einem Volumenanteil zwischen 3 % und 10%.

Das Schleifen der ionenimplantierten Messer mit den Schleifscheiben wird mit unüblich niedrigen Schleifgeschwindigkeiten durchgeführt. Zunächst wird mit der ersten Schleifscheibe mit einer Schleifgeschwindigkeit von 5 m/s bis 15 m/s, vorzugsweise ca. 10 m/s, vorgeschliffen. Anschließend wird mit der zweiten Schleifscheibe die Schneidkante poliert, wobei die Schleifgeschwindigkeit 20 m/s bis 30 m/s, vorzugsweise ca.
25 m/s, beträgt. Auf diese Weise lassen sich ionenimplantierte Messer mit hoher Qualität schleifen.

## Patentansprüche

1. Schleifscheibe zum Schleifen eines Messers, in dessen Oberfläche mittels eines plasmagestützten Verfahrens Ionen eingelagert sind, mit Siliziumkarbid in einer Komgröße zwischen 100 Mesh und 500 Mesh als Schleifmittel, das in einem Bindemittel auf Keramikbasis mit Aluminiumsilikat eingelagert ist, dessen Porenvolumen 45 bis 70 Volumenprozent beträgt, wobei die Schleifmittelkömer in der porigen Aluminiumsilikatbindung thermisch ausgehärtet gebunden sind und die Konzentration des Schleifmittels in der Schleifscheibe mehr als ein Volumenprozent beträgt.

2. Schleifscheibe nach Anspruch 1, **dadurch gekennzeichnet, daß** die Konzentration des Schleifmittels in der Schleifscheibe 30 bis 55 Volumenprozent beträgt.

3. Schleifsystem mit Schleifscheiben zum Schleifen eines Messers, in dessen Oberfläche mittels eines plasmagestützten Verfahrens Ionen eingelagert sind, mit
- einer ersten Schleifscheibe zum Vorschleifen gemäß einem der Ansprüche 1 oder 2 und
- einer zweiten Schleifscheibe zum Polieren der Schneidkante des Messers, die als Schleifmittel Edelkorund in einer Korngröße zwischen 400 Mesh und 800 Mesh, bevorzugt mit einer mittlerer Korngröße zwischen 500 Mesh und 700 Mesh, insbesondere ca. 600 Mesh, enthält.

4. Schleifsystem nach Patentanspruch 3, **dadurch gekennzeichnet, daß** die zweite Schleifscheibe zum Polieren ein Schleifmittel enthält, das
- in einem Bindemittel aus einem Mehrkomponenten-Kunstharz, bevorzugt auf Phenolharzbasis, mit einer Konzentration von mehr als einem Volumenprozent, bevorzugt 30 bis 50 Volumenprozent, eingelagert ist, und
- polieraktive Füllstoffe mit einem Volumenanteil zwischen 3 % und 10 % enthält.

5. Verfahren zum Schleifen eines Messers, in dessen Oberfläche mittels eines plasmagestützten Verfahrens Fremdionen eingelagert sind, **dadurch gekennzeichnet, daß** das Messer mit einer Schleifscheibe gemäß einem der Patentansprüche 1 oder 2 mit einer Schleifgeschwindigkeit von 5 m/s bis 15 m/s, vorzugsweise 10 m/s, geschliffen wird.

6. Verfahren nach Anspruch 5, **dadurch gekennzeichnet, daß** das Messer zunächst mit einer Schleifscheibe gemäß einem der Patentansprüche 1 oder 2 mit einer Schleifgeschwindigkeit von 5 m/s bis 15 m/s, vorzugsweise ca. 10 m/s, vorgeschliffen wird und anschließend mit der zweiten Schleifscheibe gemäß einem der Patentansprüche 3 oder 4 mit einer Schleifgeschwindigkeit von 20 m/s bis 30 m/s, vorzugsweise ca. 25 m/s, poliert wird.

## Claims

1. Grinding disc for grinding a knife, in the surface of which ions are incorporated by means of a plasma-aided process, having silicon carbide with a grain size between 100 mesh and 500 mesh as grinding agent, which is incorporated in a binder based on ceramic with aluminium silicate, whose pore volume is 45 to 70 per cent by volume, the grains of grinding agent in the porous aluminium silicate bond being bonded in a thermally hardened manner and the concentration of the grinding agent in the grinding disc being more than one per cent by volume.

2. Grinding disc according to Claim 1, **characterized in that** the concentration of the grinding agent in the grinding disc is 30 to 55 per cent by volume.

3. Grinding system having grinding discs for grinding a knife, in the surface of which ions are incorporated by means of a plasma-aided process, having
- a first grinding disc for pregrinding according to one of Claims 1 or 2 and
- a second grinding disc for polishing the cutting edge of the knife, which as grinding agent contains high-grade corundum with a grain size between 400 mesh and 800 mesh, preferably with a mean grain size between 500 mesh and 700 mesh, in particular about 600 mesh.

4. Grinding system according to Patent Claim 3, **characterized in that** the second grinding disc for polishing contains a grinding agent which
- is incorporated in a binder made of a multicomponent synthetic resin, preferably based on phenolic resin, with a concentration of more than one per cent by volume, preferably 30 to 50 per cent by volume, and
- contains active polishing fillers with a proportion by volume of between 3% and 10%.

5. Method of grinding a knife, in the surface of which foreign ions are incorporated by means of a plasma-aided process, **characterized in that** the knife is ground with a cutting disc according to either of Patent Claims 1 and 2 at a grinding speed of 5 m/s to 15 m/s, preferably 10 m/s.

6. Method according to Claim 5, **characterized in that** the knife is initially preground with a grinding disc according to either of Patent Claims 1 and 2 at a grinding speed of 5 m/s to 15 m/s, preferably about 10 m/s, and is then polished with the second grinding disc according to either of Patent Claims 3 and 4 at a grinding speed of 20 m/s to 30 m/s, preferably about 25 m/s.

## Revendications

1. Meule pour l'affûtage d'une lame, dans la surface de laquelle des ions sont implantés au moyen d'un procédé au plasma, avec du carbure de silicium en une grosseur de grain entre 100 mesh et 500 mesh comme agent abrasif, qui est implanté dans un agent liant à base céramique avec du silicate d'aluminium, dont le volume des pores vaut de 45 à 70 % en volume, dans laquelle les grains de l'agent abrasif sont liés par durcissement thermique dans la liaison poreuse de silicate d'aluminium et la concentration de l'agent abrasif dans la meule est de plus de un pour cent en volume.

2. Meule suivant la revendication 1, **caractérisée en ce que** la concentration de l'agent abrasif dans la meule vaut de 30 à 55 pour cent en volume.

3. Système d'affûtage avec des meules pour l'affûtage d'une lame, dans la surface de laquelle des ions sont implantés au moyen d'un procédé au plasma, avec
- une première meule de dégrossissage suivant l'une des revendications 1 ou 2, et
- une deuxième meule de polissage de l'arête de coupe de la lame, qui contient comme agent abrasif du corindon raffiné avec une grosseur de grain comprise entre 400 mesh et 800 mesh, de préférence avec une grosseur de grain moyenne comprise entre 500 mesh et 700 mesh, en particulier d'environ 600 mesh.

4. Système d'affûtage suivant la revendication 3, **caractérisé en ce que** la deuxième meule de polissage contient un agent abrasif, qui
- est implanté dans un agent liant en une résine synthétique à plusieurs composants, de préférence à base de résine phénolique, avec une concentration de plus de un pour cent en volume, de préférence de 30 à 50 pour cent en volume, et
- contient des charges de polissage avec une fraction en volume comprise entre 3 % et 10 %.

5. Procédé pour l'affûtage d'une lame, dans la surface de laquelle des ions étrangers sont implantés au moyen d'un procédé au plasma, **caractérisé en ce que** la lame est affûtée avec une meule suivant l'une des revendications 1 ou 2 avec une vitesse de meulage de 5 m/s à 15 m/s, de préférence de 10 m/s.

6. Procédé suivant la revendication 5, **caractérisé en ce que** la lame est d'abord dégrossie avec une meule suivant l'une des revendications 1 ou 2 avec une vitesse de meulage de 5 m/s à 15 m/s, de préférence d'environ 10 m/s, et est ensuite polie avec la deuxième meule suivant l'une des revendications 3 ou 4 avec une vitesse de meulage de 20 m/s à 30 m/s, de préférence d'environ 25 m/s.
